# EUROPÄISCHE PATENTANMELDUNG

(11) **EP 0 134 522 A1**
(43) Veröffentlichungstag der Anmeldung: **20.03.1985**
(21) Anmeldenummer: 84108667.1
(22) Anmeldetag: 23.07.1984
(51) Int. Cl.: D04B 19/00

(54) **Verfahren zur Herstellung von textilen Flächengebilden**

(30) Priorität: 04.08.1983 DE 3328152
(71) Anmelder: BAYER AG, 51368 Leverkusen (DE)
(72) Erfinder: Baesgen, Harald, D-4047 Dormagen 11 (DE); Lerch, Eugen, D-4047 Dormagen 1 (DE)

(57) **Zusammenfassung**

Eine mühelos und ohne Störungen auflösbare Warenbahn aus elastischen Fäden läßt sich herstellen, indem man die Fäden zu einem Gestrick mit horizontalem Maschenaufbau verstrickt.

## Beschreibung

Die Erfindung betrifft eine auflösbare Warenbahn aus elastischen Fäden, die sich in Einzelfäden auftrennen läßt.

Bekannt sind flache, auflösbare Kettengewirkebahnen aus elastischen Garnen, hergestellt auf einer Doppelraschel (DE-AS 2 318 921 und DE-OS 3 129 350). Diese Bänder werden auf dem Umweg von der Spulenaufmachung über das Schären von Teilkettbäumen (TKB) gewirkt. Diese Verfahrensweise ist aufwendig. Die durch den TKB fixierte Fadenzahl schränkt auch die Variationsmöglichkeiten in der Fadenzahl der Bänder ein. Durch den vertikalen Maschenaufbau der Gewirkebahn ist die Trennbarkeit zu Einzelfäden nicht immer gesichert. Es entstehen nämlich beim Auftrennen unregelmäßige Fadenspannungen, die bei der Weiterverarbeitung zu Störungen und fehlerhafter Ware führen.

Aufgabe der Erfindung war es, eine Maschenwarenbahn herzustellen, die die vorgenannten Nachteile vermeidet und insbesondere sich sehr leicht und mit weitgehend gleichmäßigen Fadenspannungen auftrennen läßt.

Die Aufgabe wurde dadurch gelöst, daß elastische Fäden zu einer Warenbahn verstrickt wurden.

Gegenstand der Erfindung ist daher eine auflösbare Warenbahn aus elastischen Fäden, dadurch gekennzeichnet, daß die Warenbahn ein Gestrick mit horizontalem Maschenaufbau ist.

Die Herstellung erfolgt auf einer Rund-, vorzugsweise aber einer Flachstrickmaschine. Bei der Herstellung auf der Flachstrickmaschine ist wesentlich, daß die elastischen Fäden von der Spule abgezogen, durch eine Sinterkeramikfadenbremse mit einer definierten Vorspannung versehen und zum Fadenführer der Flachstrickmaschine transportiert werden. Vorzugsweise werden die elastischen Fäden rollend tranportiert.

Elastische.Fäden im Sinne der Erfindung sind blanke Elasthanfäden oder Fäden mit Elasthanseele.

Vorzugsweise werden blanke Elasthan₋Filamentgarne eingesetzt, deren Titer keiner Beschränkung unterliegen.

Der Titer des Einzelfadens kann beispielsweise 10 bis 2000 dtex, vorzugsweise 640 bis 960 dtex betragen.

Die zur Herstellung der Gestrickbahn erforderliche Zahl von Fäden wird direkt vom Spulenkörper abgenommen. Die Herstellung eines TKB entfällt.

Der Einzelfaden oder mehrere Fäden, d.h. die gefachten Fäden, werden dann in der bekannten Flachstricktechnik, also in horizontalem Maschenaufbau, zur Warenbahn ausgebildet. Dabei können beispielsweise 2 bis 50 Fäden gefacht werden. Vorzugsweise werden 5 bis 20 Fäden gefacht.

Der horizontale Maschenaufbau der Flachstrickwarenbahn hat folgende Vorzüge:
1. Ein einwandfreies sicheres Auftrennen der gestrickten Warenbahn zu Einzelfäden.
2. Die Möglichkeit, eine beliebige Anzahl von Einzelfäden zu fachen.
3. Die Möglichkeit, ohne Aufwand die Breite der Gestrickbahn zu bestimmen.
4. Die Möglichkeit, mit einem Arbeitsgang unterschiedliche Warenbreiten und eine unterschiedliche Anzahl von Fäden pro Band nebeneinander zu produzieren.
5. Die Möglichkeit, unterschiedliche Fadenstärken innerhalb eines Bandes gezielt einzusetzen, und damit zu variieren, wodurch sich zusätzliche Musterungsmöglichkeiten ergeben.
6. Die Möglichkeit, verschiedene Titer über mehr als einen Fadenführer so zu verarbeiten, daß ein zusammenhängendes Band innerhalb der Gestrickbahn blockartig zustande kommt (1 Streifen dünner, 1 Streifen dicker).
7. Das gestrickte Band hat in einer Maschenreihe eine höhere verfügbare Fadenlänge als dies in einer Maschenreihe einer Kettenwirkware möglich ist.

Grundsätzlich sind alle bekannten Grundbindungen und deren stricktechnisch möglichen Varianten auf Strickmaschinen mit horizontal verlaufender Maschenbildung möglich. Desgleichen können alle Maschinenteilungen je nach der Stärke des Fadens oder der Gesamtstärke der gefachten Fäden verwendet werden.

Die erfindungsgemäBen auflösbaren gestrickten Waren- . bahnen aus-elastischen Fäden eignen sich als Vorlagematerial für die Herstellung von textilen Flächengebilden, in die elastische Fäden eingearbeitet werden. Das aufwendige Herstellen und Transportieren von TKB mit elastischen Fäden entfällt.

Die erfindungsgemäßen Warenbahnen können jedoch auch unaufgetrennt bleiben und dieser Form als Wäschebund oder im technischen Einsatz als elastischer Gurt, elastisches Transportband oder elastische Bespannung verwendet werden.

### Beispiel

10 Fäden eines Elasthan-Filamentgarnes vom Einzeltiter 160 dtex werden gefacht und auf einer Flachstrickmaschine mit der Maschinenteilung 3 1/2 E in der Bindung R/R zu einem Band der Bandbreite 21 Nadeln verstrickt.

Das Band ließ sich mit einer Kraft von 1,5 bis 1,7 cN mühelos und störungsfrei zu den Einzelfäden auflösen.

## Patentansprüche

1. Auflösbare Warenbahn aus elastischen Fäden, da₋ durch gekennzeichnet, daß die Warenbahn ein Gestrick mit horizontalem Maschenaufbau ist.

2. Warenbahn nach Anspruch 1, dadurch gekennzeichnet, daß sie ein Flachstrickstück ist.

3. Warenbahn nach Anspruch 1, dadurch gekennzeichnet, daß die Fäden blanke Elasthanfäden oder Fäden mit Elasthanseele sind.
